# EUROPÄISCHE PATENTSCHRIFT

(11) **EP 0 935 504 B1**
(45) Veröffentlichungstag und Bekanntmachung des Hinweises auf die Patenterteilung: **12.12.2001**
(21) Anmeldenummer: 97943712.6
(22) Anmeldetag: 20.10.1997
(51) Int. Cl.: B21C 23/00, B21C 29/04

(54) **VERFAHREN ZUR HERSTELLUNG EINES METALLPROFILSTRANGES**
PROCESS FOR EXTRUDING A METAL SECTION
PROCEDE DE FABRICATION PAR EXTRUSION D'UNE BARRE PROFILEE EN METAL

(30) Priorität: 04.11.1996 EP 96810732
(43) Veröffentlichungstag der Anmeldung: 18.08.1999
(73) Patentinhaber: Alcan Technology & Management AG, 8212 Neuhausen am Rheinfall (CH)
(72) Erfinder: PLATA, Miroslaw, CH-1963 Vétroz (CH); BOLLIGER, Martin, CH-3973 Venthône (CH); ARNOLD, Grégoire, CH-3964 Muraz (CH); SCHWELLINGER, Pius, D-78250 Tengen (DE)
(86) Internationale Anmeldenummer: CH9700391
(87) Internationale Veröffentlichungsnummer: WO9819803

(56) Entgegenhaltungen:
- EP-A- 0 042 814
- EP-A- 0 343 103
- EP-B- 0 241 193
- WO-A-87/06624
- WO-A-91/02098
- WO-A-92/01821
- WO-A-92/18763
- DE-A- 2 514 386
- JP-A- 1 309 717
- JP-A- 4 066 219
- JP-A- 56 148 411
- SOVIET INVENTIONS ILLUSTRATED Section Ch, Week 8526 Derwent Publications Ltd., London, GB; Class M21, AN 85-157817 XP002029170 & SU 1 128 998 A (BARANCHIKOV V M) , 15.Dezember 1984

## Beschreibung

Die Erfindung betrifft ein Verfahren zur Herstellung eines Profilstranges nach dem Oberbegriff von Anspruch 1. Im Rahmen der Erfindung liegt auch eine zur Durchführung des Verfahrens geeignete Vorrichtung sowie eine Anwendung des Verfahrens bzw. eine Verwendung der Vorrichtung.

Ein bekanntes Verfahren zur Herstellung von Metallprofilen ist das Strangpressen. Mit der heutigen Presstechnologie ist es jedoch kaum möglich, Grossprofile aus Aluminiumlegierungen mit einer Breite von mehr als etwa 700 mm herzustellen. Ein weiterer Nachteil liegt darin, dass Profilwandstärken von weniger als etwa 2 mm kaum realisiert werden können. Im Hinblick auf Gewichts- und Kosteneinsparungen wäre es jedoch höchst wünschenswert, die Wandstärken bei Profilen zu verringern, d.h. unter Einhaltung üblicher geometrischer Profiltoleranzen Wandstärken von weniger als 1 mm zu erreichen.

Die limitierte Presskraft, die begrenzten Möglichkeiten einer gleichmässigen Metallverteilung bezüglich Temperatur und Fliessgeschwindigkeit sind die wesentlichen Faktoren, die bei Anwendung der heutigen Presstechnologie einer Herstellung von extrem dünnwandigen Profilen entgegenstehen.

Der heutigen Presstechnologie sind jedoch auch bei der Herstellung von Profilen mittlerer oder kleinerer Breite hinsichtlich der zu verarbeitenden Werkstoffe sowie der zu erzeugenden Querschnittsdimensionen gewisse Grenzen gesetzt. So sind beispielsweise harte Aluminiumlegierungen mit den heute in konventionellen Strangpressen üblichen Presskräften kaum oder nur sehr schwer zu verpressen. Diese Einschränkung gilt in besonderem Mass für die Herstellung von Hohlprofilen, insbesondere von Mehrkammerhohlprofilen. Die daraus resultierende langsame Pressgeschwindigkeit wirkt sich negativ auf die Produktionskosten aus. Hinzu kommen oft ungenügende Masstoleranzen sowie eine schlechte Metallverteilung, die sich vor allem durch eine ungenügende Formfüllung bei Profilpartien mit kleinen Querschnittsdimensionen bemerkbar macht.

Die Verarbeitung von partikelverstärkten Verbundwerkstoffen aus einer Metallmatrix mit in dieser in disperser Form vorliegenden Partikeln oder Fasern aus nichtmetallischen, hochschmelzenden Materialien durch Strangpressen führt zu vergleichbaren Problemen wie die oben erwähnte Verarbeitung harter Legierungen. In WO-A-87/06624, WO-A-91/02098 und WO-A-92/01821 ist die Herstellung dieser sogenannten Metal Matrix Composites ausführlich beschrieben. Hierbei werden grundsätzlich zunächst die in die Metallmatrix einzuführenden Partikel homogen in eine Legierungsschmelze eingerührt, und der schmelzflüssige Verbundwerkstoff wird nachfolgend beispielsweise durch Stranggiessen zu dem für die Weiterverarbeitung durch Strangpressen oder Walzen geeigneten Format vergossen.

Ein Verfahren der eingangs genannten Art ist aus JP-A-04 066 219 bekannt.

Der Erfindung liegt daher die Aufgabe zugrunde, ein Verfahren der eingangs genannten Art sowie eine zur Durchführung des Verfahrens geeignete Vorrichtung zu schaffen, mit denen sich auch harte Legierungen und Verbundwerkstoffe aller Art kostengünstig zu qualitativ hochwertigen Produkten verarbeiten lassen. Ein anderes Ziel ist die wirtschaftliche Herstellung extrem dünnwandiger Grossprofile und/oder Grossprofile mit extremer Breite. Zudem sollen bestehende Strangpressanlagen auf einfache und kostengünstige Weise umgerüstet werden können.

Zur erfindungsgemässen Lösung der Aufgabe führt ein Verfahren mit den Merkmalen von Anspruch 1.

Die Vorform wird üblicherweise in der Form eines Bolzens in eine weiter unten näher beschriebene Vorformkammer eingesetzt. Vorform und Vorformkammer entsprechen damit dem Pressbolzen bzw. dem Rezipienten beim Strangpressen.

Durch die erfindungsgemässe Verformung der Vorform im teilfesten/teilflüssigen Zustand lassen sich bei gleichbleibender Presskraft Werkstoffe zu Profilen verarbeiten, die über konventionelles Strangpressen kaum oder nur sehr unwirtschaftlich herstellbar sind. Als Folge der geringeren erforderlichen Presskräfte können im Vergleich zur konventionellen Herstellungsweise vergleichbare Profildimensionen auf kleineren Anlagen verpresst werden, was sich günstig auf die Fabrikationskosten auswirkt.

Ein wesentlicher Vorteil des erfindungsgemässen Verfahrens liegt darin, dass Hartlegierungen und Verbundmaterialien zu Profilen mit metallurgischen Eigenschaften verarbeitet werden können, die über konventionelles Strangpressen nicht erzielbar sind.

Mit dem erfindungsgemässen Verfahren lassen sich bei gleichbleibender Presskraft auch breitere Profile mit geringerer Profilwandstärke herstellen als dies mit der heutigen Presstechnologie möglich ist.

Die zentrale Idee, die dem erfindungsgemässen Verfahren zugrunde liegt, wird darin gesehen, die Vorform mit möglichst geringer Presskraft dem Endquerschnitt so stark anzunähern, dass eine Endformung des Profilstrangquerschnittes mittels einer Matrize ebenfalls mit geringer Presskraft durchgeführt werden kann. Dies wird durch die erfindungsgemässe Verformung im teilfesten/teilflüssigen Zustand erreicht.

Der Einsatz von Vorformen im teilfesten/teilflüssigen Zustand hat gegenüber der Verwendung herkömmlicher, vollkommen erstarrter Pressbolzen den Vorteil, dass die Umformung mit wesentlich geringerer Presskraft erfolgen kann. Wird der Anteil an Flüssigphase gegenüber dem Festphasenanteil gering gehalten, so kann auch in dickwandigen Profilbereichen eine genügend rasche Erstarrung erreicht werden.

Da der Druck auf die Vorform, d.h. die Presskraft, beispielsweise infolge der bei Spezialzusätzen erforderlichen hohen Rezipiententemperatur von bis zu 600°C nicht beliebig erhöht werden kann, ist bei einer vorteilhaften Weiterbildung des erfindungsgemässen Verfahrens vorgesehen, das Verpressen der Vorform zum Profilstrang durch eine am Profilstrang angreifende Zugkraft zu unterstützen.

Bevorzugt beträgt der Umformungsgrad beim Uebergang von der Vorform zum Profilstrang im teilfesten/teilflüssigen Zustand wenigstens 50%, vorzugsweise wenigstens 80%. Unter Umformgrad wird hier die Abnahme des Querschnitts während der Verformung der Vorform zum Profilstrang verstanden.

Wird am Profilstrang eine hohe Oberflächengüte und/oder eine hohe Masstoleranz gefordert, so kann der Profilstrang unmittelbar nach dem Austritt aus der Kokille zur Endformung des Profilstrangquerschnittes durch eine Matrize geführt werden. Diese Endformung des Profilstrangquerschnittes wird zweckmässig mit einem Umformgrad von höchstens 15%, vorzugsweise höchstens 10%, durchgeführt.

Bevorzugt wird der Profilstrang nach dem Austritt aus der Kokille oder der Matrize durch vollständige Verdampfung eines auf den Profilstrang aufgesprühten Kühlmittels gekühlt. Durch die Kühlung mit vollständiger Verdampfung des Kühlmittels wird verhindert, dass flüssiges Kühlmittel in Richtung auf das heisse und gegebenenfalls noch in teilflüssigem Zustand vorliegende Metall zurückfliessen kann. Mit dieser Massnahme kann die Kühleinrichtung möglichst nahe am Ort der gewünschten Kühlung, d.h. möglichst nahe bei der Kokille bzw. der Matrize, angeordnet sein.

Der Anteil an Flüssigphase in der Vorform während deren Verformung richtet sich nach der Art des zu verarbeitenden Werkstoffes. Im allgemeinen liegt dieser Anteil bei höchstens 70% und beträgt vorzugsweise etwa 20 bis 50%. Für die Vorformen können grundsätzlich alle Werkstoffe eingesetzt werden, bei denen sich ein teilfester/teilflüssiger Zustand innerhalb eines für die Praxis genügend breiten Temperaturintervalls einstellen lässt. Geeignete Werkstoffe sind etwa
- Legierungen, insbesondere Aluminium- und Magnesiumlegierungen, im thixotropen Zustand, mit unterschiedlichen Anteilen fest/ flüssig, z.B. Hartlegierungen vom Typ AlMg bzw. MgAl
- Legierungen auf der Basis von Magnesium oder Kupfer im thixotropen Zustand, mit unterschiedlichen Anteilen fest/ flüssig
- Legierungen auf der Basis von Aluminium oder Magnesium mit metallischen oder nichtmetallischen Anteilen hochschmelzender Partikel und/oder Fasern (Metal Matrix Composites)

Als Metallmatrix sind insbesondere Aluminium- und Magnesiumlegierungen geeignet. Deren Grundeigenschaften wie mechanische Festigkeit und Dehnung können in bekannter Weise über die verschiedenen Legierungstypen erreicht werden. Mit den nichtmetallischen Zusätzen können u.a. die Härte, die Steifigkeit sowie weitere Eigenschaften günstig beeinflusst werden. Bevorzugte nichtmetallische Zusätze sind keramische Werkstoffe wie Metalloxide, Metallnitride und Metallkarbide. Beispiele derartiger Werkstoffe sind Siliziumkarbid, Aluminiumoxid, Borkarbid, Siliziumnitrid und Bornitrid.

Grundsätzlich können Profile aus Verbundwerkstoffen so hergestellt werden, dass die Vorform bereits alle Werkstoffe in der gewünschten Form enthält. Mit dem erfindungsgemässen Verfahren ist es jedoch auch möglich, der Vorform im teilfesten/teilflüssigen Zustand vor dem Eintritt in die Kokille ein Zusatzmaterial beizugeben. Dieses Zusatzmaterial kann in unterschiedlicher Form und auch in verschiedenen Aggregatszuständen zugesetzt werden. Beispielsweise kann das Zusatzmaterial der Vorform in fester Form als Draht, Fasern oder Pulver kontinuierlich zugeführt werden. Hierbei können Drähte beispielsweise in der Form von Armierungen im Profil verbleiben. In Form von Draht kann aber auch ein Werkstoff beigegeben werden, der im teilflüssigen/teilfesten Bereich aufschmilzt und dort legiert bzw. eine chemische Reaktion auslöst. Das Zusatzmaterial kann auch in flüssigem oder in gasförmigem Zustand beigegeben werden.

Ein wesentlicher Vorteil des erfindungsgemässen Verfahrens gegenüber dem konventionellen Strangpressen liegt auch darin, dass Vorformen aus querschnittlich unterschiedlichen Werkstoffbereichen zusammengesetzt sein können. So ist es beispielsweise möglich, die Randzone oder auch innere Partien eines Profils mit gegenüber der Matrix anderen mechanischen Eigenschaften wie grössere Härte, Steifigkeit, Abriebfestigkeit und dgl. auszustatten.

Die Verarbeitung von Vorformen mit querschnittlich unterschiedlichen Werkstoffbereichen wird dadurch ermöglicht, dass die Vorform vor der Umformung zum Profilstrang durch eine Heizzone geführt und in der Heizzone auf ein über den gesamten Querschnitt des Profilstranges einheitliches fest/ flüssig-Verhältnis eingestellt wird. Hierzu kann in der Heizzone in Abhängigkeit von querschnittlich unterschiedlichen Werkstoffbereichen ein querschnittlich unterschiedliches Temperaturprofil eingestellt werden.

Eine zur Durchführung des erfindungsgemässen Verfahrens geeignete Vorrichtung umfasst eine gegebenenfalls beheizbare Vorformkammer zur Aufnahme der Vorform, eine an die Vorformkammer anschliessende, gegebenenfalls beheizbare Formkammer zur Umformung der Vorform zum Profilstrang, sowie eine an die Formkammer anschliessende, gekühlte Kokille zur Erstarrung des Profilstranges, wobei optional zur Endformung des Profilstrangquerschnittes unmittelbar nach der Kokille noch eine Matrize angeordnet sein kann.

Der erfindungsgemässen Vorrichtung kann zum Anlegen einer Zugkraft an den Profilstrang und damit zur Unterstützung des gesamten Pressvorgangs eine Auszieheinrichtung nachgeordnet sein. Die Auszieheinrichtung kann Greifer und/oder Antreibrollen umfassen.

Bevorzugt geht die Formkammerwand mit einer stetigen Krümmung in die Kokillenwand über, d.h. der Querschnitt der sich zum Profilstrang verformenden Vorform nimmt kontinuierlich ab.

Zur Erzeugung bzw. Aufrechterhaltung des teilfesten/teilflüssigen Zustandes der Vorform sind in der Vorformkammer und/oder in der Formkammer Heizleitungen angeordnet. Zudem ist es zweckmässig, zwischen der im allgemeinen beheizten Formkammer und der gekühlten Kokille eine Zwischenschicht aus einem wärmeisolierenden Material anzuordnen.

Zweckmässig ist zwischen der Vorformkammer und der Formkammer eine Heizeinrichtung angeordnet. Diese weist vorzugsweise individuell heizbare Durchflusskanäle für die Vorform auf.

Bei einer bevorzugten Ausgestaltung der erfindungsgemässen Vorrichtung besteht die Heizeinrichtung aus wenigstens zwei aneinandergereihten scheibenförmigen Heizelementen mit integrierten Heizleitern, wobei die Heizelemente einzeln regelbar sind.

Zur weiteren Abkühlung des aus der Kokille oder aus der Matrize austretenden Profilstranges ist eine Einrichtung zur Direktkühlung vorgesehen. Aus den vorstehend erwähnten Gründen wird eine Kühleinrichtung mit vollständiger Verdampfung des auf den Profilstrang aufgebrachten Kühlmittels bevorzugt.

Ein besonders bevorzugter Anwendungsbereich des erfindungsgemässen Verfahrens sowie der Vorrichtung wird in der Herstellung von Profilen mit querschnittlich unterschiedlichen Werkstoffbereichen gesehen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1: die Prinzipskizze einer Vorrichtung zur Herstellung eines Profilstranges;
- Fig. 2 - 4: den Längs- und Querschnitt durch verschiedene Vorformen mit querschnittlich unterschiedlichen Werkstoffbereichen;
- Fig. 5: eine Draufsicht auf ein scheibenförmiges Heizelement;
- Fig. 6: einen Teilquerschnitt durch das Heizelement von Fig. 5 nach deren Linie I-I;
- Fig. 7: einen Längsschnitt durch eine Heizeinrichtung mit Heizelementen;
- Fig. 8: ein Temperaturprofil über die Länge der Heizeinrichtung von Fig. 7;
- Fig. 9: eine andere Ausführungsform einer Heizeinrichtung mit Heizelementen.

Ein in der Zeichnung aus Gründen der besseren Uebersicht nicht wiedergegebene Strangpressanlage zur Herstellung von Metallprofilen weist gemäss Fig. 1 einen Rezipienten 10 mit einer Vorformkammer 12 zur Aufnahme von Vorformen 36 auf. An die Vorformkammer 12 schliessen sich -- in Pressrichtung x gesehen -- der Reihe nach eine Heizeinrichtung 42, eine Formkammer 14, eine Kokille 16 sowie eine Matrize 18 an.

Die Vorformkammer 12 und die Formkammer 14 sind mit Heizleitungen 20, 21 zum Beheizen der beiden Kammern 12, 14 bestückt. Die Heizeinrichtung 42 weist eine Vielzahl von parallel zur Pressrichtung x angeordneten, individuell beheizbaren Durchflusskanälen 44 zum Aufheizen der Vorform 36 zu einem Gleichgewichtszustand bezüglich des gewünschten fest/flüssig-Verhältnisses auf. Zwischen der Formkammer 14 und der Kokille 16 ist eine Zwischenschicht 15 aus einem wärmeisolierenden Werkstoff angeordnet.

Die Kokille 16 ist mit einer ersten Kühleinrichtung 24 zur indirekten Kühlung des durch Kontakt mit der Kokillenwand 26 erstarrenden Metallstranges ausgestattet. Eine zweite Kühleinrichtung 30 ist innerhalb der Matrize 18 angeordnet und dient der direkten Kühlung des aus der Matrize austretenden Profilstranges 40 durch direkte Beaufschlagung mit Kühlmittel.

Zur Herstellung von Hohlprofilen kann die Profilkammer 14 --in gleicher Weise wie beim Strangpressen -- mit einem entsprechenden Dorneinsatz versehen sein.

In der Formkammer 14 mündet ein Einführungskanal 46 zum Zuführen eines Zusatzmaterials 48 in den teilfesten/teilflüssigen Bereich. Dieses Zusatzmaterial 48 kann in fester Form als Draht, Fasern oder Pulver, in flüssigem oder auch in gasförmigem Zustand zugeführt werden.

An der Austrittsseite der Matrize 18 ist eine Auszieheinrichtung 64 angeordnet. Ueber Treibrollen 66 wird an den aus der Matrize 18 austretenden Profilstrang 40 in Pressrichtung x eine Zugkraft K angelegt. Mit dieser Massnahme wird der Pressvorgang entlastet, so dass auch bei erhöhten Presstemperaturen eine akzeptable Pressgeschwindigkeit erzielt werden kann.

Die Funktions- und Betriebsweise der vorstehend beschriebenen Anordnung wird nachstehend anhand der in der Zeichnung dargestellten Prinzipskizze näher erläutert. Der Vollständigkeit halber sei hier noch erwähnt, dass die erfindungsgemässe Anordnung so ausgelegt ist, dass sie problemlos in eine konventionelle Strangpressanlage eingebaut werden kann.

Die Vorform 36 in der Form eines üblicherweise bereits vorgewärmten Metallbolzens wird in die Vorformkammer 12 eingeführt und über die Heizleitungen 20 weiter aufgeheizt. Ueber einen Stempel 32 mit Pressscheibe 34 wird die Vorform 36 in Pressrichtung x getrieben und innerhalb der Heinzeinrichtung 42 in den gewünschten teilfesten/teilflüssigen Zustand überführt. In der Formkammer 14 erfolgt der Hauptteil der Verformung der Vorform 36, wobei die Wand 22 der Formkammer 14 sich kontinuierlich der Einlauföffnung der Kokille 16 annähert.

Innerhalb der Kokille 16, deren Aufbau grundsätzlich demjenigen einer konventionellen Stranggiesskokille entspricht, erfolgt die Erstarrung des Metallstranges vom teilfesten/ teilflüssigen Zustand f/fl zum festen Zustand f entlang einer von der Kokillenwand 26 ausgehenden Erstarrungsfront 38. Unmittelbar am Austrittsende der Kokille 16 tritt der erstarrte Metallstrang in die Matrize 18 ein und wird dort in einer Matrizenöffnung 28 endgeformt.

Im Idealfall wird die Gestalt des Profilstranges 40 innerhalb der Kokille 16 bereits derart angenähert, dass in der Matrize 18 nur noch eine geringe Querschnittsveränderung bzw. eine schwache Umformung erfolgt, d.h. die Matrize 18 dient vorwiegend der Ausbildung einer qualitativ hochstehenden Profiloberfläche sowie der Erzeugung eines massgenauen Profilquerschnittes. Durch die direkte Beaufschlagung des aus der Matrize 18 austretenden Profilstranges 40 mit Kühlmittel aus der Kühleinrichtung 30 wird sichergestellt, dass allenfalls noch teilflüssige Anteile im Profilinneren vollständig erstarren. Der erstarrte Profilstrang 40 wird nach seinem Austritt aus der Matrize 18 von den Treibrollen 66 der Auszieheinrichtung 64 erfasst und in Pressrichtung x aus der Matrize 18 gezogen.

Als Werkstoffe für die in die Vorformkammer 12 aufzugebende Vorform 36 eignen sich neben reinen Metallegierungen auch Metalle mit metallischen oder nichtmetallischen Zusätzen, die einen höheren Schmelzpunkt als das Grundmetall aufweisen. Zu diesen Werkstoffen gehören beispielsweise partikel- oder faserverstärkte Werkstoffe mit einer Aluminiummatrix, d.h. sogenannte Metal Matrix Composites. Weitere geeignete Werkstoffe sind Legierungen -- insbesondere Aluminiumlegierungen -- im thixotropen Zustand, sowie nichtthixotrope Hartlegierungen wie beispielsweise AlMg-Legierungen, insbesondere Legierungen mit eutektischer Erstarrung.

In den Fig. 2 bis 4 sind beispielhaft verschiedene Vorformen 36 mit querschnittlich unterschiedlichen Werkstoffbereichen A,B,C,D dargestellt. Es ist ohne weiteres verständlich, dass mit diesen Vorformen Profile mit querschnittlich unterschiedlichen Werkstoffeigenschaften erzeugt werden können. Mit einem an die jeweiligen Werkstoffbereiche querschnittlich angepassten Temperaturprofil innerhalb der Heizeinrichtung 42 kann erreicht werden, dass am Ausgang der Heizeinrichtung 42 in allen Werkstoffbereichen A,B,C,D ein einheitliches fest/flüssig-Verhältnis eingestellt ist.

Die Vorformen 36 können grundsätzlich bereits im teilfesten/ teilflüssigen Zustand in die Vorformkammer 12 aufgegeben werden. Wegen der einfacheren Handhabung vollkommen starrer Vorformen werden diese jedoch üblicherweise bis knapp unter die jeweils niedrigste Solidustemperatur aufgeheizt und erst innerhalb der Vorformkammer 12 und der Formkammer 14 in den gewünschten teilfesten/teilflüssigen Zustand überführt.

In der nachstehenden Tabelle sind die anhand einer Modellrechnung für eine beispielhafte Anordnung ermittelten Werte für den Druck p und den Umformungsgrad d den einzelnen Umformstationen der erfindungsgemässen Anordnung zugeordnet.

| | **Vorformkammer** | **Formkammer** | **Kokille** | **Matrize** |
|---|---|---|---|---|
| **p (bar)** | 100 | 500 | 100 | 1000 |
| **d (%)** | 0 | 90 | 2 | 8 |

Gemäss den Fig. 5 bis 7 ist die Heizeinrichtung 42 aus einzelnen scheibenförmigen Heizelementen 50 zusammengesetzt. Diese beispielsweise aus Stahl gefertigten Heizelemente 50 weisen Durchbrüche 52 auf, die von in die Oberfläche eingearbeiteten Nuten 54 umgeben sind. Nach dem Einlegen von Heizdrähten 56 werden die Nuten 54 zugeschweisst. Fig. 7 zeigt die Aneinanderreihung von scheibenförmigen Heizelementen 50 zur Heizeinrichtung 42. Die Durchbrüche 52 der einzelnen scheibenförmigen Heizelemente 50 sind derart aufeinander abgestimmt, dass sie die durchgehenden Durchflusskanäle 44 bilden.

Fig. 8 zeigt den prozentualen Flüssiganteil des zu verarbeitenden Werkstoffes über der Länge der Heizeinrichtung 42 von Fig. 7. Durch individuelle Regelung der einzelnen Heizelemente 50 wird ein Temperaturprofil erzeugt, welches zu einem im wesentlichen linearen Anstieg des Flüssigphaseanteils führt. Bei Eintritt des zu verarbeitenden Werkstoffes in die Heizeinrichtung 42 beträgt der Anteil der flüssigen Phase beispielsweise 20%, auf der Austrittsseite der Heizeinrichtung beispielsweise 60%. Bei einer Heizleistung von etwa 1 kW pro Heizelement sind 5 bis 6 Elemente ausreichend, um den gewünschten Flüssigphaseanteil zu erzeugen.

Fig. 9 zeigt eine alternative Ausführungsform einer Heizeinrichtung 42. Scheibenförmige Heizelemente 58 aus beispielsweise Bornitrid weisen in ihre Oberfläche integrierte Heizleiter 60 auf. Die Dicke der Heizelemente 58 beträgt beispielsweise 1 mm. Die einzelnen Heizelemente 58 sind durch Zwischenscheiben 62 aus beispielsweise mit Kohlefasern verstärktem Graphit voneinander getrennt. Die Heizelemente 58 und die Zwischenscheiben 62 weisen Durchbrüche 52 auf, die insgesamt die Durchflusskanäle 44 bilden. Eine derartige Heizeinrichtung kann bei Temperaturen über 1000° betrieben werden, so dass durch Wärmeabstrahlung in die Vorform 36 bereits vor deren Eintritt in die Heizeinrichtung 42 der Flüssigphaseanteil auf etwa 20% eingestellt werden kann. Darüber hinaus lässt sich mit dieser Einrichtung ein gewünschtes Temperaturprofil wesentlich rascher und präziser einstellen.

## Patentansprüche

1. Verfahren zur Herstellung eines Profilstranges (40) aus einer Vorform (36) aus einem zumindest teilweise metallischen Werkstoff, wobei die Vorform in teilfestem/teilflüssigem Zustand durch eine formgebende Oeffnung zum Profilstrang (40) verpresst wird,
**dadurch gekennzeichnet, dass**
der bei der Verformung der Vorform (36) entstehende Profilstrang (40) im teilfesten/teilflüssigen Zustand zur Erstarrung durch eine gekühlte Kokille (16) geführt wird.

2. Verfahren nach Anspruch 1, **dadurch gekennzeichnet, dass** das Verpressen der Vorform (36) zum Profilstrang (40) durch eine am Profilstrang angreifende Zugkraft (K) unterstützt wird.

3. Verfahren nach Anspruch 1 oder 2, **dadurch gekennzeichnet, dass** die Vorform (36) um wenigstens 50%, vorzugsweise um wenigstens 80%, umgeformt wird.

4. Verfahren nach einem der Ansprüche 1 bis 3, **dadurch gekennzeichnet, dass** der Profilstrang (40) unmittelbar nach dem Austritt aus der Kokille (16) zur Endformung des Profilstrangquerschnittes durch eine Matrize (18) geführt wird.

5. Verfahren nach Anspruch 4, **dadurch gekennzeichnet, dass** die Endformung des Profilstrangquerschnittes mit einem Umformungsgrad von höchstens 15%, vorzugsweise höchstens 10%, durchgeführt wird.

6. Verfahren nach einem der Ansprüche 1 bis 5, **dadurch gekennzeichnet, dass** der Profilstrang (40) nach dem Austritt aus der Kokille (16) oder der Matrize (18) vorzugsweise durch vollständige Verdampfung eines auf den Profilstrang aufgesprühten Kühlmittels gekühlt wird.

7. Verfahren nach einem der Ansprüche 1 bis 6, **dadurch gekennzeichnet, dass** die Vorform (36) während ihrer Verformung einen Anteil von höchstens 70%, vorzugsweise 20 bis 50%, Flüssigphase aufweist.

8. Verfahren nach einem der Ansprüche 1 bis 7, **dadurch gekennzeichnet, dass** die Vorform (36) aus einer thixotropen Legierung, insbesondere aus einer thixotropen Aluminium- oder Magnesiumlegierung, aus einer nichtthixotropen Hartlegierung aus Aluminium oder Magnesium, insbesondere aus einer AlMg- oder MgAl-Legierung, oder aus einem partikel- oder faserverstärkten Aluminium- oder Magnesiumwerkstoff besteht.

9. Verfahren nach einem der Ansprüche 1 bis 8, **dadurch gekennzeichnet, dass** die Vorform (36) aus querschnittlich unterschiedlichen Werkstoffbereichen (A,B,C,D) zusammengesetzt ist.

10. Verfahren nach einem der Ansprüche 1 bis 9, **dadurch gekennzeichnet, dass** der Vorform (36) im teilfesten/ teilflüssigen Zustand vor dem Eintritt in die Kokille (16) ein Zusatzmaterial (48) beigegeben wird.

11. Verfahren nach Anspruch 10, **dadurch gekennzeichnet, dass** das Zusatzmaterial (48) der Vorform (36) in fester Form als Draht, Fasern oder Pulver, in flüssigem oder gasförmigem Zustand beigegeben wird.

12. Verfahren nach einem der Ansprüche 1 bis 11, **dadurch gekennzeichnet, dass** die Vorform (36) vor der Umformung zum Profilstrang (40) durch eine Heizzone (42) geführt und in der Heizzone auf ein über den gesamten Querschnitt des Profilstranges einheitliches fest/flüssig-Verhältnis eingestellt wird.

13. Verfahren nach Anspruch 12, **dadurch gekennzeichnet, dass** in der Heizzone (42) in Abhängigkeit von querschnittlich unterschiedlichen Werkstoffbereichen (A,B,C,D) ein querschnittlich unterschiedliches Temperaturprofil eingestellt wird.

14. Vorrichtung zur Durchführung des Verfahrens nach einem der Ansprüche 1 bis 13, **gekennzeichnet durch** eine gegebenenfalls beheizbare Vorformkammer (12) zur Aufnahme der Vorform (36), eine an die Vorformkammer anschliessende, gegebenenfalls beheizbare Formkammer (14) zur Umformung der Vorform (36) zum Profilstrang (40), sowie eine an die Formkammer (14) anschliessende, gekühlte Kokille (16) zur Erstarrung des Profilstranges.

15. Vorrichtung nach Anspruch 14, **dadurch gekennzeichnet, dass** zum Anlegen einer Zugkraft (K) an den Profilstrang (40) eine Auszieheinrichtung (64) nachgeordnet ist.

16. Vorrichtung nach Anspruch 14 oder 15, **dadurch gekennzeichnet, dass** zur Endformung des Profilstrangquerschnittes unmittelbar nach der Kokille (16) eine Matrize (18) angeordnet ist.

17. Vorrichtung nach einem der Ansprüche 14 bis 16, **dadurch gekennzeichnet, dass** die Formkammerwand (22) mit einer stetigen Krümmung in die Kokillenwand (26) übergeht.

18. Vorrichtung nach einem der Ansprüche 14 bis 17, **dadurch gekennzeichnet, dass** in der Vorformkammer (12) und/oder in der Formkammer (14) Heizleitungen (20,21) angeordnet sind.

19. Vorrichtung nach einem der Ansprüche 14 bis 18, **dadurch gekennzeichnet, dass** zwischen der Formkammer (14) und der Kokille (16) eine Zwischenwand (15) aus einem wärmeisolierenden Material angeordnet ist.

20. Vorrichtung nach einem der Ansprüche 14 bis 19, **dadurch gekennzeichnet, dass** zwischen der Vorformkammer (12) und der Formkammer (14) eine Heizeinrichtung (42) mit vorzugsweise individuell heizbaren Durchflusskanälen (44) für die Vorform (36) angeordnet ist.

21. Vorrichtung nach Anspruch 20, **dadurch gekennzeichnet, dass** die Heizeinrichtung (42) aus wenigstens zwei aneinandergereihten scheibenförmigen Heizelementen (50, 58) mit integrierten Heizleitern (56,60) besteht, wobei die Heizelemente einzeln regelbar sind.

22. Vorrichtung nach einem der Ansprüche 14 bis 21, **dadurch gekennzeichnet, dass** zur weiteren Abkühlung des aus der Kokille (16) oder aus der Matrize (18) austretenden Profilstranges (40) eine Einrichtung zur Direktkühlung, vorzugsweise eine Kühleinrichtung (30) mit vollständiger Verdampfung des auf den Profilstrang (40) aufgebrachten Kühlmittels, vorgesehen ist.

23. Anwendung des Verfahrens nach einem der Ansprüche 1 bis 13 oder Verwendung der Vorrichtung nach einem der Ansprüche 14 bis 22 zur Herstellung von Profilen (40) mit querschnittlich unterschiedlichen Werkstoffbereichen (A,B,C,D).

## Claims

1. Process for the manufacture of a shaped bar (40) from a preform (36) consisting of an at least partially metallic material, the preform being pressed in the partially solid/partially liquid state through a shaping opening in order to form the shaped bar (40), **characterised in that** the shaped bar (40) produced by the shaping of the preform (36) is guided in the partially solid/partially liquid state through a chilled mould (16) for setting.

2. Process according to claim 1, **characterised in that** the preform (36) is pressed to form the shaped bar (40) with the aid of a tensile force (K) acting on the shaped bar.

3. Process according to claim 1 or claim 2, **characterised in that** the preform (36) is shaped by at least 50 %, preferably by at least 80 %.

4. Process according to one of claims 1 to 3, **characterised in that**, immediately after it emerges from the mould (16), the shaped bar (40) is guided through a die (18) for the final shaping of the cross section of the shaped bar.

5. Process according to claim 4, **characterised in that** the final shaping of the cross section of the shaped bar is carried out with shaping of no more than 15 %, preferably no more than 10 %.

6. Process according to one of claims 1 to 5, **characterised in that**, after it emerges from the mould (16) or the die (18), the shaped bar (40) is preferably cooled by the complete evaporation of a coolant sprayed on to the shaped bar.

7. Process according to one of claims 1 to 6, **characterised in that** the preform (36) has a liquid phase fraction of no more than 70 %, preferably 20 to 50 %, during the shaping thereof.

8. Process according to one of claims 1 to 7, **characterised in that** the preform (36) consists of a thixotropic alloy, in particular a thixotropic aluminium or magnesium alloy, a non-thixotropic hard alloy of aluminium or magnesium, in particular an AlMg or MgAl alloy, or a particle-reinforced or fibre-reinforced aluminium or magnesium material.

9. Process according to one of claims 1 to 8, **characterised in that** the preform (36) is composed of cross-sectionally different material regions (A, B, C, D).

10. Process according to one of claims 1 to 9, **characterised in that** a filler material (48) is added to the preform (36) in the partially solid/partially liquid state before it enters the mould (16).

11. Process according to claim 10, **characterised in that** the filler material (48) is added to the preform (36) in solid form as wire, fibres or powder, in the liquid state or in the gaseous state.

12. Process according to one of claims 1 to 11, **characterised in that** the preform (36) is guided through a heating zone (42) before it is shaped to form the shaped bar (40) and is set to a uniform solid/liquid ratio over the entire cross section of the shaped bar in the heating zone.

13. Process according to claim 12, **characterised in that** a cross-sectionally different temperature profile is set in the heating zone (42) as a function of cross-sectionally different material regions (A, B, C, D).

14. Device for carrying out the process according to one of claims 1 to 13, **characterised by** an optionally heatable preform chamber (12) for receiving the preform (36), an optionally heatable forming chamber (14) connected to the preform chamber for shaping the preform (36) to form the shaped bar (40), and a chilled mould (16) connected to the forming chamber (14) for the setting of the shaped bar.

15. Device according to claim 14, **characterised by** a downstream extractor means (64) in order to apply a tensile force (K) to the shaped bar (40).

16. Device according to claim 14 or claim 15, **characterised in that** a die (18) is arranged immediately downstream of the mould (16) for the final shaping of the cross section of the shaped bar.

17. Device according to one of claims 14 to 16, **characterised in that** the wall (22) of the forming chamber passes over into the wall (26) of the mould with a constant curvature.

18. Device according to one of claims 14 to 17, **characterised in that** heating lines (20, 21) are arranged in the preform chamber (12) and/or in the forming chamber (14).

19. Device according to one of claims 14 to 18, **characterised in that** an intermediate wall (15) consisting of a heat-insulating material is arranged between the forming chamber (14) and the mould (16).

20. Device according to one of claims 14 to 19, **characterised in that** a heating means (42) with preferably individually heatable flow channels (44) for the preform (36) is arranged between the preform chamber (12) and the forming chamber (14).

21. Device according to claim 20, **characterised in that** the heating means (42) consists of at least two disc-shaped heating elements (50, 58) arranged side by side and provided with integrated heating conductors (56, 60), the heating elements being individually controllable.

22. Device according to one of claims 14 to 21, **characterised in that** a direct cooling means, preferably a cooling means (30) with complete evaporation of the coolant applied to the shaped bar (40), is provided for further cooling of the shaped bar (40) emerging from the mould (16) or the die (18).

23. Use of the process according to one of claims 1 to 13 or use of the device according to one of claims 14 to 22 for the manufacture of profiles (40) with cross-sectionally different material regions (A, B, C, D).

## Revendications

1. Procédé pour fabriquer un profilé (40) à partir d'une préforme (36) en un matériau au moins partiellement métallique, selon lequel on repousse par compression la préforme à l'état partiellement solide / partiellement liquide à travers une ouverture de formage, pour obtenir le profilé (40),
**caractérisé en ce**
**qu'**on provoque la solidification du profilé (40), qui apparaît lors du formage de la préforme (36), à l'état partiellement solide / partiellement liquide, au moyen d'une coquille refroidie (16).

2. Procédé selon la revendication 1, **caractérisé en ce que** la compression de la préforme (36) pour former le profilé (40) est assistée par une force de traction (44) qui est appliquée au profilé.

3. Procédé selon la revendication 1 ou 2, **caractérisé en ce qu'**on déforme la préforme (36) sur au moins 50 % et de préférence sur au moins 80 %.

4. Procédé selon l'une des revendications 1 à 3, **caractérisé en ce que** juste après la sortie du profilé (40) hors de la coquille (16), la mise en forme finale de la section transversale du profilé est exécutée au moyen d'une matrice (18).

5. Procédé selon la revendication 4, **caractérisé en ce que** la mise en forme finale de la section transversale du profilé est exécutée avec un degré de déformation égal au maximum à 15 % et de préférence égal au maximum à 10 %.

6. Procédé selon l'une des revendications 1 à 5, **caractérisé en ce qu'**après sa sortie de la coquille (16) ou de la matrice (18), le profilé (40) est refroidi de préférence au moyen d'une évaporation complète d'un fluide de refroidissement pulvérisé sur le profilé.

7. Procédé selon l'une des revendications 1 à 6, **caractérisé en ce que** pendant sa déformation, la préforme (36) contient une phase liquide pour un pourcentage égal au maximum à 70 % et de préférence compris entre 20 et 50 %.

8. Procédé selon l'une des revendications 1 à 7, **caractérisé en ce que** la préforme (36) est constituée par un alliage thixotrope, notamment un alliage d'aluminium ou de magnésium thixotrope, par un alliage dur non thixotrope formé d'aluminium ou de magnésium, notamment un alliage de AlMg ou un alliage de MgAl, ou par un matériau à base d'aluminium ou de magnésium, renforcé par des particules ou par du cuivre.

9. Procédé selon l'une des revendications 1 à 8, **caractérisé en ce que** la préforme (36) est formée par l'assemblage de zones de matériaux (A,B,C,D) ayant des sections transversales différentes.

10. Procédé selon l'une des revendications 1 à 9, **caractérisé en ce qu'**un matériau additif (48) est ajouté à l'état partiellement solide / partiellement liquide à la préforme (36) avant l'entrée dans la coquille (16).

11. Procédé selon la revendication 10, **caractérisé en ce que** le matériau additif (48) est ajouté à la préforme (36) sous forme solide en tant que fil, fibres ou poudre, à l'état liquide ou à l'état gazeux.

12. Procédé selon l'une des revendications 1 à 11, **caractérisé en ce qu'**avant sa mise en forme pour former le profilé (40), on fait passer la préforme (36) à travers une zone de chauffage (42) et, dans la zone de chauffage, on la règle sur un rapport solide/liquide uniforme sur l'ensemble de la section transversale du profilé.

13. Procédé selon la revendication 12, **caractérisé en ce que** dans la zone de chauffage (42), on règle un profil de température différent en coupe transversale en fonction des parties de matériaux (A,B,C,D) ayant des sections transversales différentes.

14. Dispositif pour la mise en oeuvre du procédé selon l'une des revendications 1 à 13, **caractérisé par** une chambre à préforme (12) pouvant être éventuellement chauffée et servant à loger la préforme (36), une chambre de formage (14) qui se raccorde à la chambre à préforme, peut être éventuellement chauffée et sert à réaliser le formage de la préforme (36) sous la forme du profilé (40), ainsi qu'une coquille refroidie (16), qui se raccorde à la chambre de formage (14) et sert à solidifier le profilé.

15. Dispositif selon la revendication 14, **caractérisé en ce qu'**un dispositif de tirage (64) est disposé en aval de manière à appliquer une force de traction (K) au profilé (40).

16. Dispositif selon la revendication 14 ou 15, **caractérisé en ce que** pour le formage final de la section en coupe transversale du profilé, une matrice (18) est disposée directement en aval de la coquille (16).

17. Dispositif selon l'une des revendications 14 à 16, **caractérisé en ce que** la paroi (22) de la chambre de formage se prolonge, au moyen d'une courbure continue, par la paroi (26) de la coquille.

18. Dispositif selon l'une des revendications 14 à 17, **caractérisé en ce que** les dispositifs de chauffage (20,21) sont disposés dans la chambre à préforme (12) et/ou dans la chambre de formage (14).

19. Dispositif selon l'une des revendications 14 à 18, **caractérisé en ce qu'**une paroi intercalaire (15) formée d'un matériau d'isolation thermique est disposé entre la chambre de formage (14) et la coquille (16).

20. Dispositif selon l'une des revendications 14 à 19, **caractérisé en ce qu'**entre la chambre à préforme (12) et la chambre de formage (14) est disposé un dispositif de chauffage (42) possédant des canaux de circulation (44), qui peuvent être chauffés de préférence individuellement, pour la préforme (36).

21. Dispositif selon la revendication 20, **caractérisé en ce que** le dispositif de chauffage (42) est constitué par au moins deux éléments chauffants (50,58) en forme de disques, qui sont disposés l'un derrière l'autre et dans lesquels sont intégrés des conducteurs de chauffage (56,60), les éléments chauffants étant réglables individuellement.

22. Dispositif selon l'une des revendications 14 à 21, **caractérisé en ce que** pour le refroidissement ultérieur du profilé (40) qui sort de la coquille (16) ou de la matrice (18), il est prévu un dispositif de refroidissement direct, de préférence un dispositif de refroidissement (30) dans lequel est réalisée une évaporation complète du fluide de refroidissement appliqué au profilé (40).

23. Utilisation du procédé selon l'une des revendications 1 à 13 et utilisation du dispositif selon l'une des revendications 14 à 22 pour fabriquer des profilés (40) possédant des zones de matériaux (A,B,C,D) ayant des sections transversales différentes.
